# EUROPÄISCHE PATENTANMELDUNG

(11) **EP 2 319 639 A1**
(43) Veröffentlichungstag der Anmeldung: **11.05.2011**
(21) Anmeldenummer: 09175504.1
(22) Anmeldetag: 10.11.2009
(51) Int. Cl.: B22D 19/00, B22D 19/16, B22C 9/10, C22C 37/04

(54) **Guss-Achsschenkel mit eingegossenen Stahlkern - Verfahren zur Herstellung des Achsschenkels**

(71) Anmelder: Georg Fischer Automobilguss GmbH, 78224 Singen (DE)
(72) Erfinder: Seidinger, Karl, 78269 Volkertshausen (DE)
(74) Vertreter: De Colle, Piergiacomo

(57) **Zusammenfassung**

Die Erfindung betrifft einen Achsschenkel und ein Verfahren zur Herstellung des Achsschenkels, bestehend aus einem Stahlkern ( der auch hohl ausgeführt sein kann) und einem den Stahlkern umgebenden Gussteil.

## Beschreibung

### Beschreibung

Die Erfindung betrifft einen Guss- Achsschenkel mit eingegossenen Stahlkern (Verbundguss) und ein Verfahren zur Herstellung des Achsschenkels.

Im Stand der Technik sind die LKW- Achsschenkel als stahlgeschmiedete Teile ausgebildet. Die Zapfen dienen der Aufnahme eines Radlagers, der Radnabe, der Bremsscheibe und des Rades.

Aus der DE 2349731 sind ein Gelenkteil, insbesondere eine Vorderradaufhängung von Fahrzeugen, und ein Verfahren zu dessen Herstellung beschrieben. Die Gelenkanordnung besteht aus zwei Grundbauteilen, nämlich einem Grundgussstück und einer einstückigen Achse. Die einstückige Achse ist als Schmiedestück ausgebildet.

Der Vorteil von stahlgeschmiedeten Achsschenkeln besteht insbesondere in der hohen Festigkeit verbunden mit einer relativ hohen Bruchdehnung, Die Nachteile liegen im hohen Gewicht, mangelnde gestalterische Freiheiten des Konstrukteurs in der Formgebung wie Hohlkörper, Hinterschnitte etc. die wiederum zu erhöhten Herstell - und Bearbeitungskosten führen.

Außerdem ist das Korrosionsverhalten bei Guss besser als bei Stahl

Die Aufgabe der vorliegenden Erfindung liegt somit darin, Achsschenkel vorzuschlagen, die kostengünstiger herstellbar sind und ein geringeres Gewicht bei den geforderten hohen Festigkeitansprüchen haben, als die bekannten Achsschenkel.

Insbesondere soll sich der erfindungsgemässe Verbundguss - Achsschenkel bei einer Überbeanspruchung durch eine höhere Verformung des Lagerzapfens auszeichnen.

Der Verbund-Achsschenkels zeichnet sich dadurch aus , dass er nach einer Schädigung (Anriss) nicht schlagartig, sondern verzögert, verbunden mit einer relativ hohen Auslenkung, versagt. Damit hat der Fahrer die Chance die Schädigung frühzeitig zu merken und einem Totalversagen entgegen zu wirken.

Erfindungsgemäss wird die Aufgabe durch die kennzeichnenden Teile der Ansprüche 1 und 2 gelöst.

Die aus Sphärogusslegierungen gegossenen Teile weisen vorzugsweise neben hohe mechanische Festigkeiten von 500 bis 850 MPa , hohe Streckgrenzen von 350 bis 550 MPa bei gleichzeitig hohen Zähigkeiten bis 12% auf.

Ferner enthält die Sphärogusslegierung nach einer besonderen Ausgestaltung der Erfindung neben dem Hauptanteil Fe die Nichteisenbestandteile C, Si, P, Mg, Cr, AI, S, Cu und Mn mit den üblichen Verunreinigungen, gemäss folgender Beispiele:

### Beispiel 1

Die chemische Zusammensetzung beträgt 3,34 Gew.% C, 2,92 Gew.% Si, 0,62 Gew.% Cu, 0,17 Gew.% Mn, 0,038 Gew.% Mg, 0,025 Gew.% P, 0,021 Gew.% Cr, 0,01 Gew.% AI, 0,001 Gew.% S Rest Fe und den üblichen Verunreinigungen. Die Spärolithenzahl beträgt 400 Sphärolithen pro mm² . Der Graphitgehalt 9,7 %. Die Graphitform nach DIN EN ISO 945 ist zu 97.9 % von der Form VI. Die Grössenverteilung nach DIN EN ISO 945 ist 45 % der Grösse 8, 42 % der Grösse 7 und 13 % der Grösse 6. Der Perlitgehalt beträgt 84 %. Die Brinellhärte beträgt 248 HB. Beim Zugversuch wurden folgende Werte festgestellt: Dehngrenze Rₚ0.2 = 474 MPa, Zugfestigkeit Rm = 778 MPa, Bruchdehnung A5 bis 11,4 % und Elastizitätsmodulus E = 165 bis 170 kN/mm².

### Beispiel 2

Die chemische Zusammensetzung beträgt 3,5 Gew.% C, 2,65 Gew.% Si, 0,77 Gew.% Cu, 0,26 Gew.% Mn, 0,038 Gew.% Mg, 0,026 Gew.% P, 0,029 Gew.% Cr, 0,004 Gew.% AI, 0,001 Gew.% S , Rest Fe und den üblichen Verunreinigungen. Beim Zugversuch wurden folgende Werte festgestellt: Dehngrenze Rₚ0.2 = 405 MPa, Zugfestigkeit Rm = 639 Mpa, Bruchdehnung A5 bis 9,6 % und Elastizitätsmodulus E = 165 bis 170 kN/mm². Die Brinellhärte beträgt 238 HB.

### Beispiel 3

Die chemische Zusammensetzung beträgt 3,43 Gew.% C, 3,38 Gew.% Si, 0,71 Gew.% Cu, 0,2 Gew.% Mn, 0,037 Gew.% Mg, 0,047 Gew.% P, 0,043 Gew.% Cr, 0,012 Gew.% AI, 0,004 Gew.% S und 0,0008 Gew.% B, Rest Fe und den üblichen Verunreinigungen. Beim Zugversuch wurden folgende Werte festgestellt: Dehngrenze Rₚ 0.2 = 558 MPa, Zugfestigkeit Rm = 862 MPa und Bruchdehnung A5 bis 6,1 %. Die Brinellhärte beträgt 288 HB. Die Sphärolithenzahl im Mikrogefüge wurde zu 455 Sphärolithen pro mm² ermittelt.

Ein Beispiel eines Achsschenkels ist in der einzigen Figur gezeigt.

Fig. 1 zeigt eine Schnittzeichnung einer möglichen Ausführungsform eines erfindungsgemässen Achsschenkels 1 mit dem Stahlkern 2 und dem den Stahlkern umgossenen Gussteil 3. Der Stahlkern 2 besteht aus einem handelsüblichen Stahl, das Gussteil 3 aus einer Sphärogusslegierung.

Die mit der Erfindung verbundenen Vorteile bestehen insbesondere darin, dass der Achsschenkel gegenüber der bekannten Schmiedelösung billiger hergestellt werden kann. Er zeichnet sich durch geringeres Gewicht aus. Darüber hinaus wird die Bearbeitung wesentlich vereinfacht.

Durch die Kombination zweier Werkstoffe in einem Bauteil werden die Hauptvorteile des jeweiligen Einzelwerkstoffes im hochbeanspuchten Lagerzapfen optimal genutzt. Aussen hochfest - innen hohe Dehnung

Der Verbundguß erwirkt eine vorteilhafte Spannungsverteilung ( E- Modul) und erhöht damit die Lebensdauer des auf Biegewechsel beanspruchten Lagerzapfens.

Durch den Verbundguß kommt es bei Überbeanspruchung nicht zu einem plötzlichen, sondern zu einem verzögerten Bauteilversagen bei entsprechend hoher Verformung des Lagerzapfens. Dadurch besteht die Möglichkeit dass die Vorschädigung erkannt wird und es nicht zu einem totalen Versagen kommt.

Der Stahleinsatz beeinflusst die Abkühlbedingungen und die Gefügeausbildung des Gusswerkstoffes sehr positiv . Es entsteht ein sehr feinkörniges Perlit/ Ferrit - gefüge mit hoher Sphärolitenzahl.

Die Aussenseite des Stahleinsatzes kann vor dem Einlegen beschichtet werden. Die Beschichtung kann durch eine chemische Abscheidung beispielweise einer Phosphatierung vorgenommen sein.

### Bezugszeichenliste

- 1: Achsschenkel
- 2: Stahlkern
- 3: Gussteil

## Patentansprüche

1. Achsschenkels **dadurch gekennzeichnet, dass** der Achsschenkel (1) als Gussteil aus einer Sphärogusslegierung ausgebildet ist, wobei der Achsenbereich (2) des Achsschenkels (1) im inneren Bereich einen Stahlzapfen (3), voll oder hohl ausgeführt, aufweist.

2. Verfahren zur Herstellung des Achsschenkels nach Anspruch 1, **dadurch gekennzeichnet, dass** es folgende Verfahrensschritte aufweist
• Herstellen eines Stahlzapfens
• Einschiessen des Stahlzapfens in einen Sandkern
• Einlegen des den Stahlzapfens enthaltenden Kernes in eine Sandgussform
• Abgiessen der Gussform mittels einer Sphärogusslegierung
• Auspacken und Reinigen des gegossenen Achsschenkels

3. Achsschenkels und Verfahren zur Herstellung des Achsschenkels nach Anspruch 1 oder 2, **dadurch gekennzeichnet, dass** der Stahlzapfen (3) aus einem handelsüblichen Stahl mit hoher Bruchdehnung besteht.

4. Achsschenkel und Verfahren zur Herstellung des Achsschenkels nach einem der Ansprüche 1, 2 oder 3, **dadurch gekennzeichnet, dass** die Sphärogusslegierung eine hohe mechanische Festigkeit ( *500-850 MPa),* eine hohe Streckgrenze (350-550 MPa) und gleichzeitig eine hohe Zähigkeit (bis *12%)* aufweist.

5. Achsschenkel und Verfahren zur Herstellung des Achsschenkels nach Anspruch 4, **dadurch gekennzeichnet, dass** die Sphärogusslegierung die NichtEisenbestandteile C, Si, P, Mg, Cr, AI, S, Cu und Mn mit den üblichen Verunreinigungen enthält.
